# FASCICULE DE BREVET EUROPEEN

(11) **EP 0 164 294 B1**
(45) Date de publication et mention de la délivrance du brevet: **18.01.1989**
(21) Numéro de dépôt: 85420044.1
(22) Date de dépôt: 13.03.1985
(51) Int. Cl.: C22C 21/16, C22F 1/04

(54) **Alliages à base d'aluminium contenant du lithium, du cuivre et du magnésium**
Lithium-, kupfer- und magnesiumhaltige Legierungen auf Aluminiumbasis
Aluminium base alloys containing lithium, copper and magnesium

(30) Priorité: 15.03.1984 FR 8404482
(43) Date de publication de la demande: 11.12.1985
(73) Titulaire: CEGEDUR SOCIETE DE TRANSFORMATION DE L'ALUMINIUM PECHINEY, 75008 Paris (FR)
(72) Inventeur: Dubost, Bruno, F-38120 St. Egreve (FR); Meyer, Philippe, F-38500 Voiron (FR)
(74) Mandataire: Séraphin, Léon

(56) Documents cités:
- EP-A- 0 090 583
- ALUMINUM-LITHIUM ALLOYS II, PROCEEDINGS OF THE SECOND INTERNATIONAL ALUMINUM-LITHIUM CONFERENCE SPONSORED BY THE NONFERROUS METALS COMMITTE OF THE METALLURGICAL SOCIETY OF AIME,12-14 april,1983,Monterey, California, pages 255-285, The Metallurgical Society of AIME; R.J. KAR et al.: "Correlation of microstructures, aging treatments"
- ALUMINUM-LITHIUM ALLOYS II, PROCEEDINGS OF THE SECOND INTERNATIONAL ALUMINUM-LITHIUM CONFERENCE SPONSORED BY THE NONFERROUS METALS COMMITTE OF THE METALLURGICAL SOCIETY OF AIME, 12-14 april 1983, Monterey, California, W.S. MILLER et al.: "Development of lithium-containing aluminium alloys for the ingot metallurgy production route", p. 343. Alloy C9

## Description

La présente invention est relative à des alliages à base d'Al, contenant essentiellement du Li, du Cu et du Mg et possédant de hautes caractéristiques spécifiques et une ductilité élevée.

Il est connu des métallurgistes que l'addition de lithium diminué la densité et augmente le module d'élasticité et la résistance mécanique des alliages d'aluminium. Ceci explique l'intérêt des concepteurs pour ces alliages en vue d'applications dans l'industrie aéronautique, et plus particulièrement, pour les alliages d'aluminium au lithium contenant d'autres éléments d'addition tels que le magnésium ou le cuivre. Toutefois, de tels alliages au lithium devront impérativement posséder une ductilité et une ténacité au moins équivalentes, à résistance mécanique égale, à celle des alliages aéronautiques conventionnels tels que les alliages 2024-T4 ou T351, 2214T6 (51), 7175-T73 (51) ou T7652 et 7150-T651 (selon la nomenclature de l'Aluminium Association), ce qui n'est pas le cas des alliages au lithium connus.

Récemment, les métallurgistes ont proposé de nouvelles compositions d'alliages aluminium- lithium au cuivre et au magnésium à faible densité et haute résistance mécanique spécifique; il s'agit, en particulier, des alliages expérimentaux faisant l'objet de la demande de brevet européen no 88511 qui revendique les alliages de composition nominale (en poids %): Li = 2,0 à 2,8; Cu = 1,0 à 1,5; Mg = 0,4 à 1; Zr 0,2; Mn≤0,5; NiG0,5; Cr≤0,5. Les niveaux de résistance et d'allongement obtenus sur tôles minces à l'état T8 et sur tôles épaisses à l'état T651 sont toutefois encore inférieurs à ceux des alliages aéronautiques des séries 2000 à 7000, comme pour les autres alliages des systèmes AILiCu et AILiCuMg à teneur en lithium supérieure à 1,7% connus à ce jour, qu'il s'agisse de produits obtenus par métallurgie du lingot (par exemple, en coulée semi-continue) ou par métallurgie des poudres.

On connaît également du document Aluminium-Lithium Alloys Il (The Metallurgical Society of AIME) l'alliage NOR-14 dont la composition, suivant le type d'analyse, peut être:

décrit dans l'article «Correlation of microstructures, aging treatments and properties of AI-Li-Cu-Mg-Zr I/M and P/M alloys» ainsi que l'alliage C9 de composition suivante: Li: 2,9; Cu: 3,0; Mg: 2,0; Fe: 0,10; Si: 0,06; Zr: 0,14; AI: reste, décrit dans l'article «Development of Lithium-contai- ning Aluminium alloys for the ingot metallurgy production route».

Au cours d'essais métallurgiques, nous avons trouvé et expérimenté de nouvelles compositions d'alliages industriels du système AI-Li-Mg-Cu (+ Cr, Mn, Zr, Ti) plus performants que les alliages des systèmes AILiCu et AILiMg et que les alliages connus du système AILiCuMg du point de vue de compromis entre la résistance mécanique et la ductilité.

Ces nouveaux alliages selon l'invention ont les compositions pondérales suivantes:

La teneur en Cu est de préférence tenue entre 1,7 et 3,0%, elle peut être limitée entre 2 et 2,7%. La teneur en Zr est de préférence comprise entre 0,10 et 0,18%. Le fer et le silicium sont tenus de préférence au-dessous de 0,10 et 0,06% respectivement.

Pour obtenir le meilleur compromis, résistance mécanique-ductilité, on doit de plus observer le relation suivante: avec 8,5≤ K≤11,5 et de préférence 9≤K≤11.

Les alliages selon l'invention possèdent leur niveau optimal de résistance et de ductilité après des traitements d'homogénéisation des produits coulés et de mise en solution des produits transformés comportant au moins un palier à une température 0 (en °C) de l'ordre de 0 = 535-5 (% Mg) pendant une durée suffisante pour qu'après trempe, les composés intermétalliques des phases AI-Cu (Li, Mg) détectables lors d'examen micrographique ou par microanalyse électronique ou ionique (SIMS) soient de préférence complètement dissouts dans l'AI ou aient une taille inférieure à 5 µm. L'homogénéisation peut se faire dans un domaine de température compris entre 0 + 10 (°C) et 8-20 (°C); la mise en solution est de préférence effectuée entre A± 10°C.

Il a été constaté que les alliages, pour lesquels K > 11,5 possédaient une ductilité insuffisante, et que ceux, pour lesquels K < 8,5 avaient une résistance mécanique insuffisante.

Les durées optimales de traitement thermique d'homogénéisation à la température 8 sont de 0,5 à 8 heures pour les alliages élaborés par solidification rapide (atomisation - splat cooling - ou tout autre moyen) et de 12 à 72 heures pour les produits moulés ou élaborés en coulée semi-continue.

Ces alliages possèdent leurs propriétés mécaniques optimales après revenus de durées de 8 à 48 heures à des températures comprises entre 170 et 220°C (de préférence entre 180 et200°C) et il est préférable de faire subir aux produits de forme adéquate (tôles, barres, largets) un écrouissage donnant lieu à une déformation plastique de 1 à 5% (préférentiellement 2 à 4%) entre trempe et revenu, ce qui permet d'améliorer encore la résistance mécanique des produits sans dégrader leur ductilité.

Dans ces conditions, les alliages selon l'invention possèdent une résistance mécanique et une ductilité supérieures à celles de l'alliage bien connu AILiMgMn 01420 (Ai -5% Mg -2% Li -0,6% Mn) et ont un compromis entre résistance mécanique et ductilité supérieur à celui des alliages AILiCuMg connus (à faibles teneurs en magnésium). Ils ont, par ailleurs, une excellente résistance à la corrosion feuilletante.

Ces alliages sont donc particulièrement intéressants pour la fabrication de demi-produits moulés ou corroyés (élaborés par coulée semi-continue, atomisation ou splat cooling, etc...) qu'il s'agisse par exemple de produits filés, laminés, forgés ou matricés.

L'invention sera mieux comprise et illustrée à l'aide de figures et exemples suivants.

La figure 1 représente, en perspective, une pièce matricée relative à l'exemple 2 donné ci-après.

### Exemple 1

Des billettes ⌀200 mm ont été coulées en semi-continu et possèdent les analyses reportées au Tableau T (a). Sauf indications contraires, les teneurs en Fe et Si des coulées utilisées sont inférieures respectivement 5 à 0,04% et 0,03%. Celles-ci correspondent soit à des alliages classiques (C, D), soit à un alliage au lithium connu (E), soit à des alliages selon l'invention (A, F) ou hors de l'invention (B). Ces billettes ont été homogénéisées et filées en largets 100 × 13 mm. Ceux-ci ont ensuite été mis en solution, trempés à l'eau et revenus dans les conditions reportées au Tableau 1 (b). Les résultats des caractéristiques mécaniques de traction obtenues dans le sens long et travers long sont reportés au Tableau I (c) avec des mesures de tenacité (facteur Kic) dans le sens (L.T.).

*Traction sens long, propagation de fissure sur travers.

Les alliages selon l'invention (A et F) présentent des allongements et une ténacité supérieurs à ceux de l'alliage au Li connu (E) à limites élastiques équivalentes. Les caractéristiques mécaniques de traction obtenues sur les alliages A et F sont, par ailleurs, voisines de celles des alliages conventionnels.

### Exemple 2

Des billettes ⌀200 mm, dont la composition chimique est reportée au Tableau Il (a), ont été coulées en semi-continu, homogénéisées, puis transformées par filage et matriçage en matricés de précision dont la forme est reportée à la fig. 1. Ces derniers sont constitués d'un fond plat rectangulaire (1) de dimensions 489 × 70 × 3 mm, bordé, sur ses deux rives longitudinales et une rive transversale, de trois nervures (2) perpendiculaires au fond, hautes de 40 à 60 mm et épaisses de 3 à 5 mm, les rives longitudinales étant séparées par trois petites entretoises (3) d'épaisseur 1,5 mm. Les traitements thermiques effectués sont reportés au Tableau Il (b) et les résultats des caractéristiques mécaniques obtenus dans les sens long et travers long sont reportés au Tableau Il (c).

Cet exemple montre que les alliages selon l'invention (A et F) conduisent sur des matricés de précision (non écrouis entre trempe et revenu) à des niveaux de résistance mécanique et de ductilité au moins égaux à ceux de l'alliage 7175 (H) normalement utilisé pour ce type de produit, mais plus dense.

## Revendications

1. Alliage à base d'AI à haute résistance et haute ductilité, caractérisé en ce qu'il contient (en poids %)
Fe≤0,20%
Si ≤0,12%
Cr 0 à 0,3
Mn 0 à 1,0
Zr 0 à 0,2
Ti 0 à 0,1
Be 0 à 0,02
Autres éléments (impuretés)
chacun ≤0,05
total ≤0.15
reste: aluminium.

2. Alliage selon la revendication 1, caractérisé en ce qu'il contient de 1,7 à 3% de Cu.

3. Alliage selon la revendication 2 caractérisé en ce qu'il contient entre 2 et 2,7% Cu.

4. Alliage selon l'une des revendications 1 à 3 caractérisé en ce qu'il contient au plus 0,10% de Fe et au plus 0,06% Si.

5. Alliage selon l'une des revendications 1 à 4 caractérisé en ce que:
% Li (% Cu + 2) + %Mg = K avec 8,5≤K≤11,5.

6. Alliage selon la revendication 5, caractérisé enceque9≤K≤11.

7. Procédé de traitement thermique des alliages selon l'une des revendications 1 à 6 comprenant au moins une homogénéisation, une mise en solution, une trempe et un revenu, caractérisé en ce que l'alliage est homogénéisé entre θ+ 10°C et θ-20°C avec 0 (°C) = 535-5 (% Mg).

8. Procédé de traitement thermique des alliages selon l'une des revendications 1 à 6, comprenant au moins une homogénéisation, une mise en solution, une trempe et un revenu, caractérisé en ce que la mise en solution a lieu dans le domaine de température limité par θ+10 (°C) et 0-10 (°C) avec θ (°C) = 535-5 (% Mg).

9. Procédé selon l'une des revendications 7 ou 8, caractérisé en ce que la durée du traitement thermique est comprise entre 0,5 et 8 h pour les alliages élaborés par solidification rapide et de 12 à 72 h pour les produits moulés ou élaborés en coulée semi-continue.

10. Procédé selon l'une des revendications 7 à 9, caractérisé en ce qu'une déformation plastique de 1 à 5%, et de préférence entre 2 et 4%, est appliquée au produit traité entre la trempe et le revenu.

## Patentansprüche

1. Legierung auf Aluminiumbasis mit hoher Festigkeit und hoher Dehnbarkeit, dadurch gekennzeichnet, dass sie (in Gew.%) enthält: 1.7 bis 2.5 Li
0,20 Fe
≤0,12 Si
0 bis 0,3 Cr
0 bis 1,0 Mn
0 bis 0,2 Zr
0 bis 0,1 Ti
0 bis 0,02 Be
Andere Elemente (Verunreinigungen)
≤0,05 jedes
≤0,15 insgesamt
RestAluminium.

2. Legierung nach dem Anspruch 1, dadurch gekennzeichnet, dass sie 1,7 bis 3% Cu enthält.

3. Legierung nach dem Anspruch 2, dadurch gekennzeichnet, dass sie zwischen 2 und 2,7% Cu enthält.

4. Legierung nach einem der Ansprüche 1 bis 3, dadurch gekennzeichnet, dass sie höchstens 0,10% Fe und höchstens 0,06% Si enthält.

5. Legierung nach einem der Ansprüche 1 bis 4, dadurch gekennzeichnet, dass

6. Legierung nach dem Anspruch 5, dadurch gekennzeichnet, dass 9≤K≤11.

7. Verfahren zur Wärmebehandlung der Legierungen nach einem der Ansprüche 1 bis 6, das wenigstens eine Homogenisierung, eine Lösungsglühung, ein Abschrecken und ein Anlassen aufweist, dadurch gekennzeichnet, dass die Legierung zwischen θ+ 10°C und 8-20°C mit 0 (°C) = 535-5 (% Mg) homogenisiert wird.

8. Verfahren zur Wärmebehandlung der Legierungen nach einem der Ansprüche 1 bis 6, das wenigstens eine Homogenisierung; eine Lösungsglühung, ein Abschrecken und ein Anlassen aufweist, dadurch gekennzeichnet, dass die Lösungsglühung im Temperaturbereich stattfindet, der durch θ+10 (°C) und 0-10 (°C) mit θ (°C) = 535-5 (% Mg) begrenzt wird.

9. Verfahren nach einem der Ansprüche 7 oder 8, dadurch gekennzeichnet, dass die Dauer der Wärmebehandlung im Bereich von 0,5 bis 8 h für die durch rasche Erstarrung hergestellten Legierungen und im Bereich von 12 bis 72 h für die gegossenen oder im halbkontinuierlichen Guss hergestellten Erzeugnisse liegt.

10. Verfahren nach einem der Ansprüche 7 bis 9, dadurch gekennzeichnet, dass eine plastische Verformung von 1 bis 5% und vorzugsweise zwischen 2 und 4% auf das behandelte Erzeugnis zwischen dem Abschrecken und dem Anlassen angewandt wird.

## Claims

1. An AI-base alloy of high strength and high ductility characterised in that it contains (in % by weight): Li 1.7 to 2.5
Fe≤0.20
Si≤0.12
Cr 0 to 0.3
Mn 0 to 1.0
Zr 0 to 0.2
Ti 0 to 0.1
Be 0 to 0.02
other elements (impurities)
each≤0.05
Total ≤0.15
balance: aluminium

2. An alloy according to claim 1 characterised in that it contains from 1.7 to 3% of Cu.

3. An alloy according to claim 2 characterised in that it contains from 2 to 2.7% of Cu.

4. An alloy according to one of claims 1 to 3 characterised in that it contains at most 0.10% Fe and at most 0.06% Si.

5. An alloy according to one of claims 1 to 4 characterised in that: % Li (% Cu + 2) + % Mg = K with 8.5≤K≤11.5.

6. An alloy according to claim 5 characterised in that 9≤K≤11.

7. A process for the treatment of the alloys according to one of claims 1 to 6 comprising at least a homogenization step, a solution treatment, a quenching step and a tempering step, characterised in that the alloy is homogenized at between θ+ 10°C and 0-20°C with θ (°C) = 535-5 (% Mg).

8. A process for the heat treatment of the alloys according to one of claims 1 to 6 comprising at least a homogenization step, a solution treatment, a quenching step and a tempering step characterised in that the solution treatment takes place in the temperature range defined by θ+10 (°C) and θ-10 (°C) with θ (°C) = 535-5 (% Mg).

9. A process according to one of claims 7 and 8 characterised in that the duration of the heat treatment is between 0.5 and 8 hours for alloys produced by rapid solidification and from 12 to 72 hours for products which are cast or produced by semi-continuous casting.

10. A process according to one of claims 7 to 9 characterised in that plastic deformation of from 1 to 5% and preferably between 2 and 4% is applied to the treated product between the quenching and tempering operations.
